# DEMANDE DE BREVET EUROPEEN

(11) **EP 4 610 414 A1**
(43) Date de publication de la demande: **03.09.2025**
(21) Numéro de dépôt: 25159815.7
(22) Date de dépôt: 25.02.2025
(51) Int. Cl.: D03D 15/283, D03D 15/56, D03D 27/06

(54) **TISSU ÉLASTIQUE AGRIPPABLE POUR DISPOSITIF MÉDICAL À EFFET COMPRESSIF, DISPOSITIF MÉDICAL ET PROCÉDÉ DE FABRICATION ASSOCIÉS**

(30) Priorité: 01.03.2024 FR 2402073
(71) Demandeur: Thuasne, 92300 Levallois Perret (FR)
(72) Inventeur: BREUIL, Laurent, 42240 UNIEUX (FR)
(74) Mandataire: Lavoix

(57) **Abrégé**

La présente invention concerne un tissu élastique pour dispositif médical à effet compressif, le tissu présentant une face agrippable présentant des bouclettes et apte à être fixée de manière réversible à un système de fermeture avec crochets, comportant :
- des fils de chaîne élastiques, comportant un ou plusieurs filaments en élasthanne, le titre des filaments en élasthanne étant compris entre 933 dtex et 1860 dtex,
- des fils de chaîne non élastiques, dont au moins une partie forme les bouclettes et est constituée de fils multi-filamentaires en polyamide, composés d'un bout retordu ayant un titre de 220 dtex et comportant entre 10 et 12 monofilaments également retordus,
les fils de chaîne étant parallèles entre eux et ne se croisant pas entre eux, et
- des fils de trame non élastiques.

## Description

La présente invention concerne un tissu élastique présentant des bouclettes sur une face, un dispositif médical et un procédé de fabrication associés.

Les tissus de compression pour usage médical, en particulier pour la fabrication de ceintures, sont, par exemple, des étoffes élastiques dont la tension minimale est de 250 cN/cm à 30% d'allongement.

Ces tissus sont susceptibles de présenter d'autres caractéristiques avantageuses, telles qu'une bonne perméabilité à l'air et/ou à la vapeur d'eau, la capacité à évacuer la chaleur et l'humidité depuis le porteur, un toucher doux contre la peau d'un porteur, etc.

Une caractéristique intéressante pour certaines applications est la capacité d'accrocher des systèmes de fermeture autoagrippant, présentant des crochets.

Cependant, de tels tissus ne présentent généralement pas une durabilité suffisante, en particulier pour résister à de nombreux cycles d'accrochage et pelage, ce qui est particulièrement gênant dans le cadre de la fabrication d'un dispositif médical tel qu'une ceinture prévue pour être mise en place puis enlevée régulièrement.

Le but de l'invention est alors de proposer un tissu élastique agrippable présentant une durabilité améliorée.

A cet effet, l'invention a pour objet un tissu élastique pour dispositif médical à effet compressif, le tissu présentant une face agrippable présentant des bouclettes, ladite face agrippable étant apte à être fixée de manière réversible à un système de fermeture avec crochets, comportant :
- des fils de chaîne élastiques, comportant un ou plusieurs filaments en élasthanne, le titre de l'ensemble des filaments en élasthanne étant compris entre 933 dtex et 1860 dtex,
- des fils de chaîne non élastiques, dont au moins une partie dit fils de chaîne d'agrippage forme les bouclettes, l'au moins une partie étant constituée de fils multi-filamentaires en polyamide, composés d'un bout retordu, le bout ayant un titre de 220 dtex, le bout comportant entre 10 et 12 monofilaments également retordus, les fils de chaîne élastiques et non élastiques étant parallèles entre eux et ne se croisant pas entre eux, et
   - des fils de trame non élastiques.

Les fils de chaîne élastiques offrent une élasticité du tissu selon la chaîne, alors que les fils de chaîne d'agrippage permettent la fixation réversible du tissu à un système de fermeture autoagrippant, présentant des crochets. La nature des fils de chaîne d'agrippage permet une résistance desdits fils, et donc des bouclettes, et donc une durabilité accrue. Le tissage des fils parallèles entre eux permet, en outre, un tissage simple.

Suivant d'autres aspects avantageux de l'invention, le tissu comprend une ou plusieurs des caractéristiques suivantes, prises isolément ou suivant toutes les combinaisons techniquement possibles :
- les fils de chaîne ne sont pas liés entre eux, autrement que par le tissage avec les fils de trame ;
- le fil de trame est un fil monofilament synthétique présentant un diamètre compris entre 0,16 mm et 0,2 mm ;
- le tissu est élastique selon le sens de chaîne ;
- les fils de chaîne élastiques présentent une armure toile ;
- les fils de chaîne d'agrippage forment des flottés sur la face agrippable, les flottés formant les bouclettes ; et/ou
- les fils de chaîne non élastiques comprennent en outre des fils de chaîne de dessus formant des flottés sur la face opposée à la face agrippable.

L'invention concerne également un dispositif médical à effet compressif comprenant un corps, le corps étant constitué d'un tissu élastique tel que défini précédemment.

L'invention concerne en outre un procédé de fabrication d'un tissu tel que défini précédement, comprenant une étape de tissage entre eux des fils suivants :
- des fils de chaîne élastiques, comportant un ou plusieurs filaments en élasthanne, le titre de l'ensemble des filaments en élasthanne étant compris entre 933 dtex et 1860 dtex,
- des fils de chaîne non élastiques, dont au moins une partie dit fils de chaîne d'agrippage forme les bouclettes, l'au moins une partie étant constituée de fils multi-filamentaires en polyamide, composés d'un bout retordu, le bout ayant un titre de 220 dtex, le bout comportant entre dix et douze monofilaments également retordus, les fils de chaîne élastiques et non élastiques étant tissés parallèles entre eux et ne se croisant pas entre eux, et
   - des fils de trame non élastiques.

Suivant d'autres aspects avantageux de l'invention, le procédé comprend une étape d'apprêtage du tissu après l'étape de tissage, l'étape d'apprêtage comprenant un vaporisage du tissu et/ou une imprégnation du tissu par un solvant à une température comprise entre 75°C et 98°C.

L'invention apparaîtra plus clairement à la lecture de la description qui va suivre, donnée uniquement à titre d'exemple non limitatif, et faite en référence aux dessins dans lesquels :
[Fig. 1] la figure 1 est une représentation schématique d'une ceinture de soutien lombaire, selon un exemple de mode de réalisation de l'invention,
[Fig 2] la figure 2 est une représentation schématique de l'armure du tissu selon un premier mode de réalisation de l'invention,
[Fig 3] la figure 3 est une représentation schématique du tissage de fils de chaîne avec une vue en coupe des fils de trame pour le tissu selon le premier mode de réalisation de l'invention,
[Fig 4] la figure 4 est une représentation schématique de l'armure du tissu selon un deuxième mode de réalisation de l'invention, et
[Fig 5] la figure 5 est une représentation schématique du tissage de fils de chaîne avec une vue en coupe des fils de trame pour le tissu selon le deuxième mode de réalisation de l'invention.

Un exemple de dispositif médical 10 selon un mode de réalisation de l'invention est représenté sur la figure 1.

Le dispositif médical 10 est à effet compressif.

Le dispositif médical 10 est, par exemple, une ceinture, notamment de soutien lombaire, ou abdominale et éventuellement thoracique.

Le dispositif médical 10 comprend un corps 12, ici formant une première portion d'extrémité.

Le corps 12 est constitué d'un tissu élastique tel que décrit par la suite.

Le corps 12 présente sur une face dite d'accrochage ou agrippable, destinée à être orientée à l'opposé du porteur du dispositif, des bouclettes.

Le dispositif médical 10 comprend, en outre ici, un système de fermeture à crochets 14.

Le système de fermeture à crochets 14 est prévue sur une face interne du dispositif médical 10, c'est-à-dire destinée à être orientée contre le porteur du dispositif, plus particulièrement d'une deuxième portion d'extrémité.

La deuxième portion d'extrémité est agencée à l'opposé de la première portion d'extrémité, plus particulièrement selon une direction d'enroulement de la ceinture autour du porteur.

La face d'accrochage est prévue pour coopérer avec le système de fermeture à crochets 14 lorsque le dispositif médical 10 est porté par un porteur.

La face agrippable est, plus particulièrement, apte à être fixée de manière réversible au système de fermeture avec crochets, par coopération des bouclettes et des crochets.

Un exemple de tissu élastique selon l'invention va maintenant être décrit.

Le tissu élastique est adapté pour dispositif médical à effet compressif, en particulier tel que décrit précédemment.

Le tissu présente une face agrippable présentant des bouclettes.

La face agrippable est apte à être fixée de manière réversible à un système de fermeture à crochets.

La face agrippable est, par la suite, appelée face d'endroit.

Le tissu présente en outre une face opposée à la face agrippable, ladite face opposée étant dite face d'envers.

Le tissu élastique est, plus particulièrement, élastique selon le sens de chaîne.

Le tissu élastique présente, par exemple, une force de rappel à 30% d'allongement égale à 100 cN/cm.

Le tissu élastique comprend ici :
- des fils de chaîne élastiques E,
- des fils de chaîne non élastiques D, A, L, B, et
- des fils de trame non élastiques.

Un fil élastique est, par exemple, un fil simple guipé ou un fil double guipé.

Dans le cas d'un fil simple guipé ou double guipé, les opérations de guipage sont, par exemple, réalisées par une technique d'enroulement en spirale autour d'un fil d'âme élastique, ou par entremêlement par jet d'air autour d'un fil d'âme élastique.

Le fil d'âme est, par exemple, constitué d'un ou plusieurs filaments d'élasthanne ou de latex.

Le titre de chaque filament est, par exemple, compris entre 285 dtex et 1280 dtex.

Le fil de l'ensemble des filaments en élasthanne est, par exemple, compris entre 933 dtex et 1860 dtex.

Le ou les fils de couverture sont, par exemple, formés d'une ou plusieurs des matières textiles suivantes :
- Fibres en matière naturelle, telle que du coton, de la laine, du lin, du chanvre, etc. ;
- Fibres en matière artificielle, telle que de la viscose, etc. ;
- Fibres en matière synthétique, telle que du polyamide, du polyester, du polypropylène, élasthanne, etc.

Alternativement, le fil élastique est, par exemple, un fil nu en élasthanne.

Un fil non élastique est, par exemple, un fil formé d'une ou plusieurs des matières textiles suivantes :
- Fibres en matière naturelle, telle que du coton, de la laine, du lin, du chanvre, etc. ;
- Fibres en matière artificielle, telle que de la viscose, etc. ;
- Fibres en matière synthétique, telle que du polyamide, du polyester, du polypropylène, etc.

Les fils de chaîne élastiques et non élastiques sont parallèles entre eux et ne se croisent pas entre eux.

Les fils de chaîne ne sont pas liés entre eux.

Les fils de chaîne élastiques E comportent un ou plusieurs filaments en élasthanne, le titre de l'ensemble des filaments en élasthanne étant compris entre 933 dtex à 1860 dtex.

Plus particulièrement ici, le fil de chaîne élastique E est, par exemple, un fil simple guipé ou un fil double guipé, plus particulièrement comme défini précédemment.

Le fil d'âme est, par exemple, constitué du ou des filaments d'élasthanne, le titre de l'ensemble des filaments en élasthanne étant compris entre 933 dtex à 1860 dtex, par exemple ici égal à 1250 dtex.

Le ou les fils de couverture sont, par exemple, tel(s) que défini(s) précédemment, par exemple en polyester.

Ici, le fil de chaîne élastique E est, par exemple, double guipé.

Les fils de couverture sont chacun, par exemple, un brin de titre 167 dtex et constitué de 48 filaments en polyester.

Les fils de chaîne élastiques présentent, par exemple, ici une armure toile, c'est-à-dire que chaque fil de chaîne élastique passe alternativement au-dessus et en dessous du fil de trame.

Les fils de chaîne élastiques E sont répartis sur la largeur, ou laize, du tissu.

Plus particulièrement, pour tout ensemble de sept fils de chaîne adjacents, au moins un des fils de l'ensemble est un fil de chaîne élastiques E.

Ici, au moins un septième, plus particulièrement au moins un sixième, des fils de chaîne sont des fils de chaîne élastiques E.

Au moins une partie des fils de chaîne non élastiques, dit fils de chaîne d'agrippage A, forme les bouclettes.

Ici, au moins un cinquième, plus particulièrement au moins un quart, des fils de chaîne sont des fils de chaîne d'agrippage A.

Les fils de chaîne d'agrippage A sont, par exemple, constituée de fils en matière synthétique.

Les fils de chaîne d'agrippage A sont, par exemple, des fils multi-filamentaires en polyamide, chaque fil multi-filamentaire étant composé d'un bout retordu, le bout ayant un titre de 220 dtex, le bout comportant entre dix et douze, ici dix ou douze, monofilaments ou brins également retordus entre eux.

Ces fils sont particulièrement résistants.

Les fils de chaîne d'agrippage A forment, ici, des flottés sur la face agrippable, les flottés formant les bouclettes.

Plus particulièrement, chaque fil de chaîne d'agrippage A passe alternativement, par colonne, au-dessus et en dessous du fil de trame un nombre donné de fois, puis forme un flotté sur la face endroit, cela étant réitéré sur toute la longueur du fil de chaîne d'agrippage A.

Chaque fil de chaîne d'agrippage A passe alternativement en-dessous puis au-dessus du fil de trame un nombre donné de fois, puis forme un flotté en passant au-dessus de plusieurs fils de trame, cela étant réitéré sur toute la longueur du fil de chaîne d'agrippage A.

Ici, chaque fil de chaîne d'agrippage A passe en-dessous d'un premier fil de trame, puis au-dessus d'un deuxième fil de trame, puis en-dessous d'un troisième fil de trame, puis au-dessus d'un quatrième fil de trame, puis en-dessous d'un cinquième fil de trame, puis forme un flotté en passant au-dessus de plusieurs, ici sept, fils de trame.

L'alternance en-dessous puis au-dessus du fil de trame pour chaque colonne permet un enserrage plus important entre le fil d'agrippage et le fil de trame permet une très bonne consolidation de la structure du tissu. Cela permet également d'améliorer la performance d'accroche vis à vis d'un crochet autoagrippant ainsi que d'accroitre la résistance à l'usure de ladite performance.

Le flotté présente une longueur supérieure ou égale à 5 duites, plus particulièrement supérieure ou égale, ici égale, à 7 duites.

Le flotté présente une longueur inférieure ou égale à 9 duites, plus particulièrement inférieure ou égale à 7 duites.

Les fils de chaîne agrippant sont répartis sur la largeur, ou laize, d'au moins une zone agrippable du tissu.

Ici, l'au moins une zone agrippable du tissu comprend l'ensemble du tissu à l'exception des portions d'extrémité, décrite ci-après, et des colonnes interzones de moins de six duites.

Le tissu comprend ici une pluralité de zones agrippables centrales.

Dans un mode de réalisation particulier, le tissu comprend en outre des zones agrippables périphériques entre chaque portion d'extrémité et une zone agrippable centrale la plus proche.

Les zones agrippabless centrales sont identiques entre elles.

Les zones agrippables centrales sont placées les unes à la suite des autres selon la laize.

Les zones agrippables centrales sont uniquement espacées d'une interzone comprenant, par exemple au moins 5 colonnes, ici avec un ou des fils de chaîne élastiques et/ou un ou des fils non élastiques D et/ou un ou des fils de chaîne non élastiques, tels que les fils de liage L décrits ci-après.

Le tissu comprend, par exemple entre 5 et 20 zones agrippables centrales.

En dehors des interzones, les fils de chaîne élastiques E passent tous sous les mêmes fils de trame et au-dessus des autres mêmes fils de trame en armure toile.

Dans les interzones, les fils de chaîne élastiques E, en armure toile, passent sous les fils de trame opposés par rapport aux fils en chaîne élastiques E en dehors des interzones.

Pour chaque zone agrippable, pour tout ensemble de quatre fils de chaîne adjacents, au moins un des fils de l'ensemble est un fil de chaîne d'agrippage A.

Dans chaque zone agrippable, chaque fil de chaîne d'agrippage A passe alternativement une duite sur l'endroit et une duite sur l'envers le nombre donné de fois, au niveau de fils de trame pour lesquels les fils de chaîne d'agrippage de part et d'autre dudit fil de chaîne d'agrippage forment un flotté sur la face endroit.

Dans un mode de réalisation particulier, les fils de chaîne non élastiques comprennent en outre des fils de chaîne de dessus D formant des flottés sur la face opposée à la face agrippable.

Les fils de chaîne de dessus D sont susceptibles d'être en matière naturelle, artificielle ou synthétique.

Les fils de chaîne de dessus D sont, par exemple, en polyamide.

Les fils de chaîne de dessus D présentent ici un titre compris entre 130 dtex et 330 dtex.

Plus particulièrement, les fils de chaîne de dessus D comprennent, ici sont constitués, de deux bouts retordus en polyamide, chacun des bouts ayant un titre de 78 dtex.

Chaque fil de chaîne de dessus D passe ici une fois sur la face endroit, puis forme un flotté sur la face envers, cela étant réitéré sur toute la longueur du fil de chaîne de dessus D.

Chaque fil de chaîne de dessus D passe une fois sur la face endroit, au niveau du fil de trame correspondant au milieu du flotté formé par les fils de chaîne de dessus de part et d'autre dudit fil de chaîne de dessus.

Le flotté présente une longueur comprise entre trois et sept duites.

Cela permet un toucher particulièrement dos sur la face envers, destiné à s'étendre contre un porteur.

Pour chaque zone agrippable, pour tout ensemble de trois fils de chaîne adjacents, au moins un des fils de l'ensemble est un fil de dessus D.

Ici, au moins un quart, plus particulièrement au moins un tiers, des fils de chaîne sont des fils de chaîne de dessus D.

Chaque ensemble de fils de chaîne élastiques E adjacents est entouré, de part et d'autre, de fil(s) de chaîne de dessus D et/ou de fils de chaîne non élastiques, plus particulièrement des fils de liage L décrits ci-après.

Les fils de chaîne non élastiques comprennent en outre, par exemple, des fils de liage L.

Les fils de liage L sont, par exemple, en polyamide.

Les fils de liage L présentent ici un titre compris entre 130 dtex et 330 dtex.

Plus particulièrement, les fils de liage L comprennent, ici sont constitués, de deux bouts retordus en polyamide, chacun des bouts ayant un titre de 78 dtex.

Chaque fil de liage L passent, par exemple, alternativement au-dessus d'un fil de trame et en-dessous du fil de trame suivant.

Le fil de liage permet notamment d'éviter que les fils de chaîne, en particulier les fils de chaîne d'agrippage A et les fils de chaîne de dessus D, ne glissent sur le fil de trame, ici un fil monofilament comme décrit ci-après.

Les fils de liage enserrent les fils de chaîne d'agrippage A et les fils de chaîne de dessus D.

Pour chaque zone agrippable, un fil sur sept est un fil de liage L.

Dans un mode de réalisation particulier, les fils de chaîne non élastiques comprennent en outre des fils de lisière B.

Les fils de lisière B sont destinés à s'étendre à chaque portion d'extrémité du tissu selon le sens de chaîne.

Plus particulièrement, le tissu présente une portion d'extrémité à chaque extrémité du tissu selon le sens de chaîne.

Les portions d'extrémité sont constituées des fils de lisière et de fils de chaîne élastiques tissées avec les fils de trame.

Les fils de lisière B sont, par exemple, en polyamide.

Les fils de lisière B présentent ici un titre compris entre 130 dtex et 330 dtex.

Plus particulièrement, les fils de lisière B comprennent, ici sont constitués, de deux bouts retordus en polyamide, chacun des bouts ayant un titre de 78 dtex.

Les fils de lisière B sont tissés en armure cannelée ou sergé.

Ici, chaque fil de lisière B passe alternativement un nombre donné de duites sur l'endroit et ledit nombre donné de duites sur l'envers, cela étant réitéré sur toute la longueur du fil de lisière B.

Le nombre donné est compris entre un et trois, et ici égal à deux.

Les portions d'extrémité permettent de s'assurer que le tissu ne s'effiloche pas pendant son cycle de vie, en particulier pendant le lavage.

Le tissage des lisières en armure cannelée ou sergé permet au fil de trame d'être recouvert par ceux-ci. En outre, cela apporte également une douceur à ces portions d'extrémité, de sorte à éviter l'irritation de la peau de la patiente ou du patient.

Dans le présent exemple, les fils de lisière B, les fils de liage L, et les fils de chaîne de dessus D sont similaires, c'est-à-dire de même nature, et constitués du même nombre de bouts et filaments.

Le fil de trame est un fil monofilament synthétique.

Le fil de trame présente un diamètre compris entre 0,16 mm et 0,2 mm.

Un tissu selon l'invention présente, par exemple, une masse surfacique comprise entre 400 g/m² et 700 g/m².

Un premier exemple de tissage pour le tissu de l'invention est représenté sur les figures 2 et 3, la figure 2 représentant l'armure pour les différents fils et la figure 3 représentant le tissage des différents fils de chaîne, autres que les fils de lisière B, par rapport aux fils de trame vus en coupe.

Les fils de chaîne de la figure 3 sont numérotés similairement que dans la figure 2.

Dans ce premier mode de réalisation, le tissu présente, par exemple, une laize de 170 mm.

Dans ce premier mode de réalisation, chaque portion d'extrémité comprend 14 fils de chaîne, plus particulièrement trois fois quatre fils de lisière B et un fil de chaîne élastique E entre les groupes de quatre fils de lisière B.

Les fils de lisière B sont, ici tissés en cannelé de 2.

Le tissu comprend ici deux portions agrippables périphériques et neuf portions agrippables centrales.

Ce tissu est conforme aux caractéristiques détaillés précédemment.

Dans ce mode de réalisation, les flottés des fils de chaîne de dessus D font, par exemple, une longueur de trois duites.

Dans ce mode de réalisation, les flottés des fils de chaîne d'agrippage A font, par exemple, une longueur de sept duites.

Un exemple de tissu selon ce premier exemple présente, par exemple, une masse surfacique comprise entre 400 g/m² et 700 g/m², ici de 460 g/m².

Un exemple de tissu selon ce premier exemple présente, par exemple, un allongement maximal de 75% dans le sens de chaîne.

Un exemple de tissu selon ce premier exemple présente, par exemple, une force à 30% d'allongement selon la direction chaîne comprise entre 200 et 500 cN/cm initialement et après 1 à 50 lavages à 60°C, et comprise entre 200 et 700 cN/cm après 200 lavages à 60°C.

Un exemple de tissu selon ce premier exemple présente, par exemple, une force de cisaillement comprise entre2 et 8 N/cm² initialement, à 750 cycles d'accrochage et retrait d'un système de fermeture à crochets, et à 1500 cycles.

Un exemple de tissu selon ce premier exemple présente, par exemple, une force de pelage comprise entre 0,2 et 2N/cm initialement, à 750 cycles d'accrochage et retrait d'un système de fermeture à crochets, et à 1500 cycles.

Un deuxième exemple de tissage pour le tissu de l'invention est représenté sur les figures 4 et 5, la figure 4 représentant l'armure pour les différents fils et la figure 5 représentant le tissage des différents fils de chaîne, autres que les fils de lisière B, par rapport aux fils de trame vus en coupe.

Les fils de chaîne de la figure 5 sont numérotées similairement que dans la figure 4.

Dans ce deuxième mode de réalisation, le tissu présente, par exemple, une laize de 250 mm.

Dans ce deuxième mode de réalisation, chaque portion d'extrémité comprend 14 fils de chaîne, plus particulièrement trois fois quatre fils de lisière B et un fil de chaîne élastique E entre les groupes de quatre fils de lisière B.

Chaque fil de lisière B passe alternativement deux duites sur l'endroit et deux duites sur l'envers, sur toute la longueur du fil.

Ici, chaque fil de lisière B passe sur l'endroit, là où les fils de lisière de part et d'autre dudit fil de lisière passent sur l'envers.

Le tissu comprend ici deux portions agrippables périphériques et quatorze portions agrippables centrales.

Ce tissu est conforme aux caractéristiques détaillés précédemment.

Dans ce mode de réalisation, les flottés des fils de chaîne de dessus D font, par exemple, une longueur de sept duites.

Dans ce mode de réalisation, les flottés des fils de chaîne d'agrippage A font, par exemple, une longueur de sept duites.

Un exemple de tissu selon ce deuxième exemple présente, par exemple, une masse surfacique de 475 g/m².

Un exemple de tissu selon ce deuxième exemple présente, par exemple, un allongement maximal de 90% dans le sens de chaîne.

Un exemple de tissu selon ce deuxième exemple présente, par exemple, une force à 30% d'allongement selon la direction chaîne comprise entre 200 et 500 cN/cm initialement et après 1 à 50 lavages à 60°C, et comprise entre 200 et 700 cN/cm après 200 lavages à 60°C.

Un exemple de tissu selon ce deuxième exemple présente, par exemple, une force de cisaillement comprise entre 3,5 et 8 N/cm² initialement, à 750 cycles d'accrochage et retrait d'un système de fermeture à crochets, et à 1500 cycles.

Un exemple de tissu selon ce deuxième exemple présente, par exemple, une force de pelage comprise entre 0,3 et 1 N/cm initialement, à 750 cycles d'accrochage et retrait d'un système de fermeture à crochets, et à 1500 cycles.

Un tissu selon l'invention est élastique dans le sens chaîne.

Sa largeur ou laize est susceptible d'être adaptée, au moment du tissage, selon les besoins.

Ce tissu démontre, après accroche et pelage du tissu à un système de fermeture à crochets, une résistance améliorée au cisaillement et au pelage et à l'usure mécanique par fixation et retrait dudit système de fermeture, comparativement à des produits disponibles sur le marché.

En outre, ce tissu possède une excellente résistance aux lavages répétés, y compris après deux cent lavages à 60°C.

Un procédé de fabrication tel que décrit précédemment va maintenant être décrit.

Le procédé de fabrication comprend ici une étape de tissage des fils de chaîne et des fils de trame, tels que décrits précédemment.

Ces fils sont tissés conformément aux caractéristiques décrites précédemment.

Le procédé de fabrication comprend en outre une étape de d'apprêtage du tissu après l'étape de tissage.

L'étape d'apprêtage comprend, par exemple, un vaporisage du tissu par eau et/ou une imprégnation du tissu par un solvant, par exemple à une température comprise entre 75°C et 98°C.

Plus particulièrement, l'apprêtage du tissu comprend une étape de passage du tissu dans de la vapeur d'eau, ici sous conditions atmosphériques.

L'apprêtage du tissu comprend, en outre, ensuite une imprégnation du tissu d'eau, par exemple dans un bac contenant de l'eau, ici à 90°C.

Enfin, l'apprêtage du tissu comprend, par exemple, une étape de séchage du tissu, par exemple, par passage sur des rouleaux chauffés, par exemple à une température comprise entre 100°C et 160°C.

## Revendications

1. Tissu élastique pour dispositif médical à effet compressif, le tissu présentant une face agrippable présentant des bouclettes, ladite face agrippable étant apte à être fixée de manière réversible à un système de fermeture avec crochets, comportant :
- des fils de chaîne élastiques (E), comportant un ou plusieurs filaments en élasthanne, le titre de l'ensemble des filaments en élasthanne étant compris entre 933 dtex et 1860 dtex,
- des fils de chaîne non élastiques, dont au moins une partie dit fils de chaîne d'agrippage (A) forme les bouclettes, l'au moins une partie étant constituée de fils multi-filamentaires en polyamide, composés d'un bout retordu, le bout ayant un titre de 220 dtex, le bout comportant entre 10 et 12 monofilaments également retordus,
les fils de chaîne élastiques et non élastiques étant parallèles entre eux et ne se croisant pas entre eux, et
- des fils de trame non élastiques,
les fils de chaîne d'agrippage (A) formant des flottés sur la face agrippable, les flottés formant les bouclettes, chaque fil de chaîne d'agrippage (A) passant alternativement, par colonne, au-dessus et en dessous du fil de trame un nombre donné de fois, puis forme un flotté sur la face agrippable, cela étant réitéré sur toute la longueur du fil de chaîne d'agrippage (A).

2. Tissu élastique selon la revendication 1, dans lequel les fils de chaîne ne sont pas liés entre eux, autrement que par le tissage avec les fils de trame.

3. Tissu élastique selon la revendication 1 ou 2, dans lequel le fil de trame est un fil monofilament synthétique présentant un diamètre compris entre 0,16 mm et 0,2 mm.

4. Tissu élastique selon l'une quelconque des revendications 1 à 3, dans lequel le tissu est élastique selon le sens de chaîne.

5. Tissu élastique selon l'une quelconque des revendications 1 à 4, dans lequel les fils de chaîne élastiques (E) présentent une armure toile.

6. Tissu élastique selon l'une quelconque des revendications 1 à 5, dans lequel chaque fil de chaîne d'agrippage (A) passe alternativement une duite sur la face agrippable et une duite sur la face du tissu opposée à la face agrippable le nombre donné de fois, au niveau de fils de trame pour lesquels les fils de chaîne d'agrippage de part et d'autre dudit fil de chaîne d'agrippage forment un flotté sur la face agrippable.

7. Tissu élastique selon l'une quelconque des revendications 1 à 6, dans lequel les fils de chaîne non élastiques comprennent en outre des fils de chaîne de dessus (D) formant des flottés sur la face opposée à la face agrippable.

8. Dispositif médical (10) à effet compressif comprenant un corps (12), le corps (12) étant constitué d'un tissu élastique selon l'une quelconque des revendications 1 à 7.

9. Procédé de fabrication d'un tissu selon l'une quelconque des revendications 1 à 7, comprenant une étape de tissage entre eux des fils suivants :
- des fils de chaîne élastiques (E), comportant un ou plusieurs filaments en élasthanne, le titre de l'ensemble des filaments en élasthanne étant compris entre 933 dtex et 1860 dtex,
- des fils de chaîne non élastiques, dont au moins une partie dit fils de chaîne d'agrippage (A) forme les bouclettes, l'au moins une partie étant constituée de fils multi-filamentaires en polyamide, composés d'un bout retordu, le bout ayant un titre de 220 dtex, le bout comportant entre dix et douze monofilaments également retordus,
les fils de chaîne élastiques et non élastiques étant tissés parallèles entre eux et ne se croisant pas entre eux, et
- des fils de trame non élastiques,
les fils de chaîne d'agrippage (A) formant des flottés sur la face agrippable, les flottés formant les bouclettes, chaque fil de chaîne d'agrippage (A) passant alternativement, par colonne, au-dessus et en dessous du fil de trame un nombre donné de fois, puis forme un flotté sur la face agrippable, cela étant réitéré sur toute la longueur du fil de chaîne d'agrippage (A).

10. Procédé de fabrication selon la revendication 9, comprenant une étape d'apprêtage du tissu après l'étape de tissage, l'étape d'apprêtage comprenant un vaporisage du tissu et/ou une imprégnation du tissu par un solvant à une température comprise entre 75°C et 98°C.
